# EUROPÄISCHE PATENTSCHRIFT

(11) **EP 0 208 257 B1**
(45) Veröffentlichungstag und Bekanntmachung des Hinweises auf die Patenterteilung: **13.06.1990**
(21) Anmeldenummer: 86109038.9
(22) Anmeldetag: 02.07.1986
(51) Int. Cl.: B44C 1/14, D21H 19/04

(54) **Transfermetallisierungsverfahren**
Transfer metallization process
Procédé de métallisation par transfert

(30) Priorität: 10.07.1985 DE 3524571
(43) Veröffentlichungstag der Anmeldung: 14.01.1987
(73) Patentinhaber: HOECHST AKTIENGESELLSCHAFT, 65926 Frankfurt am Main (DE)
(72) Erfinder: Schad, Alfred, D-6200 Wiesbaden (DE)

(56) Entgegenhaltungen:
- EP-A- 0 105 573
- WO-A-83/01418
- DE-A- 2 015 623
- DE-A- 2 537 074

## Beschreibung

Die Erfindung betrifft ein Transfermetallisierungsverfahren, bei dem eine metallene Schicht auf ein Übertragungsmittel aufgebracht und von diesem durch Laminierung und nachfolgende Delaminierung auf einen Fabrikationskörper übertragen wird.

Ein derartiges Verfahren ist bereits aus der DE-A 2 907 186 bekannt. Bei dem bekannten Verfahren wird ein äußerst dünner Metallüberzug auf eine Folie aufgebracht, danach wird die Metallschicht oder der zur Beschichtung vorgesehene Träger mit einem Lacküberzug versehen, und dann werden die mit Metall überzogene Folie und der zu beschichtende Träger zu einem Laminat vereinigt. Der Lacküberzug wird dann aushärten gelassen, und danach werden der Träger und die Folie wieder voneinander getrennt. Die Metallschicht verbleibt dabei auf dem Träger, was zu einer spiegelglänzenden metallischen Oberfläche von hochglanzpoliertem Aussehen führt.

Dieses aus dem Stand der Technik bekannte Verfahren hat den Nachteil, daß zur Aushärtung des Lackes, mit dem die Metallschicht auf dem für die Beschichtung vorgesehenen Träger festgehalten wird, normalerweise eine Zeit von mehreren Tagen erforderlich ist, damit der Lack seine volle Haftkraft entfalten kann; dadurch entstehen unerwünschte Verzögerungen in der Produktion, insbesondere wird ein zweiter Arbeitsgang nach der Zwischenlagerung erforderlich.

Das sogenannte Naßkaschierverfahren, bei dem die Aushärtzeit des Lackes dadurch verkürzt wird, daß der Lack nach dem Zusammenführen der Schichten durch Wärmezufuhr weitgehend getrocknet wird, hat den Nachteil, daß durch die dabei aufzuwendende Wärmeeinwirkung die Kunststoffolie, auf der die Metallschicht zunächst aufgetragen wird und von der sie später wieder abgetrennt werden soll, so stark beeinträchtigt wird, daß eine Wiederverwendung der Folie nicht oder nur in eingeschränktem Umfang möglich ist, weil die Folie bei diesem Verfahren schrumpft und dabei Falten entstehen.

Eine Aushärtung der Lackschicht durch UV-Strahlen, die ebenfalls beschrieben wird, scheitert an der Undurchlässigkeit des für die Beschichtung vorgesehenen Trägermaterials, in der Regel Papier, bzw. an der Reflexion der Strahlen an der Metallschicht.

Die DE-A 2 015 623 beschreibt ein Verfahren zum Verbinden und Ablösen eines Oberflächenmaterials mit bzw. von einer Unterlage unter Verwendung eines Aufschmelzmaterials als Bindemittel. Im Rahmen dieses Verfahrens werden auch Polyesterfolien als Unterlage beschrieben, die aber im Hinblick auf das angestrebte leichte Ablösen des Oberflächenmaterials noch zu wünschen lassen.

Die EP-A 0 175 259 beschreibt als Stand der Technik gemäß Art. 54 (3) EPÜ eine Transfermetallisierungsfolie aus Polypropylen. Ein Klebstoff für die Metallübertragung ist in dieser Druckschrift nicht angegeben.

Die Aufgabe der vorliegenden Erfindung lag darin, ein wirtschaftlich vorteilhaftes Verfahren zur Transfermetallisierung von Fabrikationskörpern zu entwickeln, mit dem ein rasches Abbinden der Verbindungsschicht, durch die der metallene Überzug auf dem für die Beschichtung vorgesehenen Trägermaterial fixiert wird, zu ermöglichen ist, mit dem insbesondere metallisierte Fabrikationskörper kontinuierlich, d.h. ohne Zwischenlagerung, hergestellt werden können, bei dem aber dennoch die für die Übertragung der Metallschicht erforderliche Kunststoffolie schonend behandelt wird und daher möglichst oft wiederverwendet werden kann.

Gelöst wird diese Aufgabe durch ein Verfahren der eingangs genannten Gattung, dessen kennzeichnenden Merkmale darin zu sehen sind, daß als Übertragungsmittel biaxial streckorientierte und thermofixierte Folien aus Polypropylen oder Polyester eingesetzt werden, wobei die Folie aus Polyester vor der Verwendung mit einem leicht ablösbaren Lack versehen wird, daß zwischen die metallene Schicht des Übertragungsmittels und die für die Beschichtung vorgesehene Oberfläche des Fabrikationskörpers ein heißschmelzflüssiges Medium eingebracht wird, daß dann der Fabrikationskörper und das mit der metallenen Schicht versehene Übertragungsmittel durch Laminierung vereinigt werden und daß danach von dem Laminat das Übertragungsmittel abgezogen wird.

Als metallene Schichten können im Rahmen der vorliegenden Erfindung Schichten aus einem der Metalle Gold, Silber, Kupfer, Nickel, Zinn, Aluminium oder Gemische oder Legierungen von wenigstens zweien dieser Metalle zum Einsatz kommen, bevorzugt aus Aluminium. Die metallene Schicht weist eine Dicke im Bereich von 10 bis 200 nm auf. Damit die metallene Beschichtung dem Fabrikationskörper einen gleichmäßigen Oberflächenglanz verleiht, muß sie eine weitgehende Homogenität besitzen und darf keine Inselstruktur haben. Eine Dicke von mindestens etwa 10 nm ist erforderlich, damit auch nach der Übertragung der metallenen Schicht vom Übertragungsmittel auf den Fabrikationskörper keine diskontinuierliche Inselstruktur entsteht, sondern eine kontinuierliche Struktur erreicht wird.

Vom Gesichtspunkt der Wirtschaftlichkeit und im Hinblick auf die Bildung von Kristalliten sollte die Dicke vorzugsweise nicht mehr als 200 nm betragen. Die besonders geeignete Dicke der metallenen Schicht liegt im Bereich von 10 bis 100 nm.

Verfahren zum Aufbringen der beschriebenen metallischen Beschichtung sind bekannt, diese kann beispielsweise durch Vakuumabscheidung, Kathodenaufsprühung, Plasmaaufsprühung, Dampfphasenplattierung, stromfreie Plattierung, Elektroplattierung und Aufziehen entweder allein oder in Kombination ausgebildet werden. Das Vakuumabscheidungsverfahren wird besonders für technische Arbeitsgänge bevorzugt. Eine Folie, die eine im vorstehenden beschriebene metallische Beschichtung trägt, ist beispielsweise aus der DE-A 2 828 576 bekannt.

Als Übertragungsmittel werden im Rahmen der vorliegenden Erfindung Folien aus Polypropylen oder Polyester eingesetzt. Eine geeignete Folie auf Basis von Polypropylen ist z.B. in der DE-A 3 434 298 beschrieben, geeignete Polyesterfolien bestehen z.B. aus Polyethylenterephthalat, sind biaxial streckorientiert und thermofixiert. Polyesterfolien tragen ein- oder beidseitig eine Beschichtung, die beim Transferverfahren auf das Papier mitübertragen wird, weil sie sich leicht von der Polyesterfolie abziehen läßt. Als Beschichtungsmittel werden z.B. Lacke auf Basis von Nitrocellulose verwendet.

Als Fabrikationskörper können im Rahmen der vorliegenden Erfindung insbesondere flächenförmige Formkörper eingesetzt werden, insbesondere solche, die in Bahn-, Blatt- oder Tafelform vorliegen und eine rauhe oder glatte Oberfläche besitzen. Geeignete Materialien, aus denen die Formkörper bestehen können, sind z.B. Papier, Pappe, Holz, Leder, Gummi, Kunststoff sowie überhaupt jedes beliebige lackierbare Material.

Unter einem heißschmelzflüssigen Medium sind im Rahmen der vorliegenden Erfindung verschiedene Harze zu verstehen, die teilweise auch unter der Bezeichnung "Hot-melt" (Heißschmelzkleber) bekannt sind. Ublicherweise bestehen derartige Heißschmelzkleber aus einer Kombination von Ethylenvinylacetatcopolymeren mit einem niedrigmolekularen Harz oder Wachs. Das Ethylenvinylacetatcopolymere verleiht dem Heißschmelzkleber Kohäsion und Bindekraft und bestimmt die Viskosität und Wärmebeständigkeit; das Harz fördert zusätzlich die Hafteigenschaften und bestimmt im wesentlichen die Farbe und den Geruch des Heißschmelzklebers; das Wachs stellt die am meisten kristalline Komponente des Heißschmelzklebers dar, durch die insbesondere auch der Erweichungspunkt bestimmt wird. Normalerweise wird ein oligomeres Ethylen in Kombination mit Ethylenvinylacetatcopolymeren eingesetzt.

Andere Heißschmelzkleber bestehen aus verzweigtem niedermolekularem Polyethylen und anderen Harzen, u.a. auch ataktischem Polypropylen. Es sind auch weitere Heißschmelzkleber aus thermoplastischen Blockcopolymeren bekannt, die mehr oder minder gummiartige Eigenschaften aufweisen. Andere Heißschmelzkleber auf Basis von Polyamiden oder Polyestern können ebenfalls eingesetzt werden. Die Eigenschaften und Zusammensetzungen von Heißschmelzklebem sind z.B. beschrieben von T. Quinn in "The 1984 Packaging Encyclopedia", Seiten 54 und 55.

Als besonders geeignete Heißschmelzkleber haben sich in der Praxis bewährt:
- Lunamelt HS 600_{@},
- Lunamelt HS 3128₀,

die von Firma Fuller GmbH in Lüneburg angeboten werden.

Der Heißschmelzkleber wird normalerweise in flüssigem Zustand bei erhöhten Temperaturen aufgebracht. Die Temperaturen liegen üblicherweise im Bereich von 70 bis 200_{°}C, je nach Art des verwendeten Heißschmelzklebers. Der Heißschmelzkleber entwickelt seine maximale Haftfähigkeit bei Temperaturen unterhalb von 50°C. Die Zeit zur Ausbildung der maximalen Haftfähigkeit liegt bei entsprechender Abkühlung im Bereich von 0,2 bis 50 sec. Vorrichtungen zum Auftragen des Heißschmelzklebers sind z.B. beschrieben von C. Scholl in "The 1984 Packaging Encyclopedia", Seiten 209 bis 211.

Die Schichtdicke, mit der der Heißschmelzkleber zweckmäßigerweise aufgetragen wird, hängt von der Oberflächenbeschaffenheit des zur Beschichtung vorgesehenen Fabrikationskörpers ab. Bei sehr rauhen Oberflächen wie z.B. bei Leder oder geschäumten Polystyrolmaterialien sind Schichtdicken im Bereich von 10 bis 30 gm angebracht, bevorzugt von 15 bis 30 µm,bei vergleichsweise glatten Oberflächen von Substraten wie z.B. Kunststoff oder Papier können Heißschmelzkleberschichten im Bereich von 5 bis 25 µm, bevorzugt von 15 bis 25 11m, vorteilhaft eingesetzt werden.

Die Heißschmelzkleber können nach dem erfindungsgemäßen Verfahren entweder auf die für die Beschichtung mit Metall vorgesehene Oberfläche des Fabrikationskörpers oder auf die metallene Schicht des Übertragungsmittels oder auf beide aufgebracht werden. Das erfindungsgemäß bevorzugte Auftragsverfahren für Heißschmelzkleber ist das Walzenantragsverfahren.

Neben der Auftragung eines Heißschmelzklebers kann alternativ auch vorgesehen sein, als heißschmelzflüssiges Medium bei dem Zusammenführen des Fabrikationskörpers mit dem die metallene Schicht tragenden Übertragungsmittel Polyethylen bzw. Copolymere des Polyethylens zwischenzuextrudieren. Das Polyethylen kann bevorzugt in einem Extruder plastifiziert werden und wird durch eine Schlitzdüse genau in den Spalt gepreßt, der durch die für die Beschichtung mit Metall vorgesehene Oberfläche des Fabrikationskörpers und die metallene Schicht auf dem Übertragungsmittel bei der Zusammenführung gebildet wird.

Die anzustrebende Schichtdicke des Polyethylens entspricht den für die Heißschmelzkleber bereits angegebenen Schichtdicken. Die Temperatur der Schmelze beträgt dabei 250 bis 300_{°}C.

Die Laminierung des für die Beschichtung vorgesehenen Fabrikationskörpers, insbesondere des flächenförmigen Formkörpers in Bahnform, mit der die metallene Schicht tragenden Übertragungsfolie geschieht zweckmäßigerweise durch Zusammenführen der Bahnen mittels Walzen, bevorzugt bei erhöhter Temperatur. Eine Möglichkeit des Zusammenführens zum Zweck der Laminierung mittels Walzen wird beispielsweise in der DE-A 2 907 186 beschrieben. In der einfachsten Ausführungsform der Erfindung braucht beim Zusammenführen der Oberflächen zum Zweck der Laminierung keine besondere Temperaturführung vorgesehen zu sein, da das heißschmelzflüssige Medium sich von selbst abkühlt und dabei seine Kleb- und Hafteigenschaften automatisch entfaltet. Es hat sich aber in der Praxis als günstiger erwiesen, wenn die Laminierung bei erhöhter Temperatur durchgeführt wird. Die Temperaturen, die bei der Laminierung bevorzugt angewendet werden, liegen im Bereich von 80 bis 200°C. Durch die angegebene Temperaturführung wird insbesondere bewirkt, daß das heißschmelzflüssige Medium sich einerseits gut mit der metallenen Beschichtung verbindet und andererseits eine genügend große Viskosität besitzt, um alle Unebenheiten der normalerweise eine gewisse Rauhigkeit aufweisenden Oberfläche des Fabrikationskörpers ausfüllen zu können.

Nach der Laminierung wird das Laminat aus Fabrikationskörper, heißschmelzflüssigem Medium, Metallschicht und Übertragungsfolie bevorzugt abgekühlt, damit das heißschmelzflüssige Medium schneller seine maximale Haftkraft entwickelt, bevorzugt wird das Laminat soweit abgekühlt, daß das heißschmelzflüssige Medium erstarrt und eine Temperatur unterhalb von 60_{°}C aufweist. Das Abkühlen kann durch Anblasen mit Kaltluft oder durch von Kühlmittel durchströmte Kühlwalzen bewirkt werden; bevorzugt werden, um ein schnelleres Abkühlen zu erreichen, beide Methoden kombiniert.

Nach dem Abkühlen wird von dem Laminat aus Fabrikationskörper, mittlerweile erstarrtem heißschmelzflüssigem Medium, Metallschicht und Übertragungsfolie die Übertragungsfolie wieder abgezogen. Dabei verbleibt die Metallschicht, gehalten von dem abgekühlten Heißschmelzkleber oder dem abgekühlten Polyethylen, auf dem Fabrikationskörper haften und verleiht diesem ein metallisches, hochglanzpoliertes Aussehen. Die Übertragungsfolie kann nach der Delaminierung wieder von neuem in das Verfahren eingesetzt werden. Das Delaminieren geschieht ebenfalls über Walzen wie in der DE-A 2 907 186 beschrieben.

Mit dem im vorstehenden ausführlich in allen Einzelheiten beschriebenen Verfahren lassen sich auf wirtschaftliche Art und Weise in einem kontinuierlichen Verfahren metallisierte Formkörper, insbesondere Papierbahnen, herstellen, die ein dekoratives Aussehen besitzen und bei denen die metallene Schicht dauerhaft auf der Papierunterlage haftet.

Anhand der nachfolgend erläuterten Zeichnungen soll die Erfindung beispielhaft noch deutlicher veranschaulicht werden.

Die Figur 1 zeigt in schematischer Darstellung ein erfindungsgemäßes Verfahren, bei dem ein Heißschmelzkleber auf einen flächenförmigen Formkörper aufgetragen wird und bei dem danach von einer Folie eine Metallschicht auf den flächenförmigen Formkörper übertragen wird.

Die Figur 2 zeigt in schematischer Darstellung ein erfindungsgemäßes Verfahren, bei dem Polyethylen aus einer Schlitzdüse zwischen einen flächenförmigen Formkörper und eine metallisierte Folie zwischenextrudiert wird.

Im einzelnen ist bei Fig. 1 dargestellt, daß die als flächenförmiger Formkörper eingesetzte Papierbahn 1 an der Walzenstation 5/5' mit Heißschmelzkleber 4 beschichtet wird. Das mit Heißschmelzkleber 4 beschichtete Papier 1 gelangt dann zu der Walzenstation 6/6', in der die Laminierung der mit Heißschmelzkleber 4 beschichteten Papierbahn 1 mit der die metallene Schicht 3 tragenden Folie 2 aus thermoplastischem Kunststoff durchgeführt wird. Die Walzen 6/6' sind dabei bevorzugt beheizt.

Von der Walzenstation 6/6' wird das Laminat aus Kunststoffolie 2, Metallschicht 3, Heißschmelzkleber 4 und Papierbahn 1 weitergeführt zu der Walzenstation 7/7', an der von dem Laminat die Kunststoffolie 2 wieder abgezogen wird. Die mit der Haftschicht aus Heißschmelzkleber 4 und der Metallschicht 3 überzogene Papierbahn 1 wird auf einer nicht dargestellten Aufwickelstation aufgewickelt oder gleich der Weiterverarbeitung zugeführt. Die Walzen 7/7' sind bevorzugt gekühlt.

In Figure 2 ist unter Berücksichtigung der einzelnen Bezugszeichen dargestellt, wie nach dem erfindungsgemäßen Verfahren an der Walzenstation 8/8' zwischen die als flächenförmiger Formkörper engesetzte Papierbahn 1 und die mit der Metallschicht 3 überzogene Kunststoffolie 2 aus der Schlitzdüse 10 Polyethylen 11 zwischenextrudiert wird. Das bei der Walzenstation 8/8' gebildete Laminat aus Papierbahn 1, Polyethylen 11, Metallschicht 3 und Kunststoffolie 2 wird dann zur Walzenstation 9/9' weitergeführt und dort wird die Kunstoffolie 2 zur Wiederverwendung abgetrennt, die Walzen 9/9' sind bevorzugt gekühlt. Die mit Polyethylen 11 und Metallschicht 3 überzogene Papierbahn 1 wird auf einer nicht dargestellten Aufwickelstation aufgewickelt oder gleich einer Weiterverarbeitungsstation zugeführt.

## Patentansprüche

1. Transfermetallisierungsverfahren, bei dem eine metallene Schicht auf ein Übertragungsmittel (2) aufgebracht und von diesem durch Laminierung (6, 6') und nachfolgende Delaminierung (7, 7') auf einen Fabrikationskörper übertragen wird, wobei als Übertragungsmittel (2) biaxial streckorientierte und thermofixierte Folien aus Polypropylen oder Polyester eingesetzt werden, die Folie aus Polyester vor der Verwendung mit einem leicht ablösbaren Lack versehen wird, zwischen die metallene Schicht (3) des Übertragungsmittels und die für die Beschichtung vorgesehene Oberfläche des Fabrikationskörpers (1) ein heißschmelzflüssiges Medium (4) eingebracht wird, dann der Fabrikationskörper (1) und das mit der metallenen Schicht (3) versehene Übertragungsmittel (2) durch Laminierung vereinigt werden und wobei danach von dem Laminat (1, 3, 4) das Übertragungsmittel (2) abgezogen wird.

2. Verfahren nach Anspruch 1, dadurch gekennzeichnet, daß als Metalle Gold, Silber, Kupfer, Nickel, Zinn, Aluminium oder Gemische oder Legierungen von wenigstens zweien dieser Metalle zum Einsatz kommen, bevorzugt Aluminium.

3. Verfahren nach Anspruch 1 oder 2, dadurch gekennzeichnet, daß die metallene Schicht eine Dicke im Bereich von 10 bis 200 nm aufweist, bevorzugt von 10 bis 100 nm.

4. Verfahren nach einem der Ansprüche 1 bis 3, dadurch gekennzeichnet, daß als Fabrikationskörper flächenförmige Formkörper eingesetzt werden, insbesondere solche, die in Bahn-, Blatt- oder Tafelform vorliegen und eine rauhe oder glatte Oberfläche besitzen.

5. Verfahren nach Anspruch 4, dadurch gekennzeichnet, daß die Materialien, aus denen die Formkörper bestehen können, ausgewählt sind aus der Gruppe umfassend Papier, Pappe, Holz, Leder, Gummi, Kunststoff.

6. Verfahren nach einem der Ansprüche 1 bis 5, dadurch gekennzeichnet, daß als heißschmelzflüssiges Medium Heißschmelzkleber eingesetzt werden, die in flüssigem Zustand bei erhöhten Temperaturen im Bereich von 70 bis 200°C entweder auf die für die Beschichtung mit Metall vorgesehene Oberfläche des Fabrikationskörpers oder auf die metallene Schicht des Übertragungsmittels oder auf beide aufgebracht werden.

7. Verfahren nach Anspruch 6, dadurch gekennzeichnet, daß die Schichtdicke, mit der der Heißschmelzkleber aufgetragen wird, im Bereich von 5 bis 30 µm, bevorzugt von 15 bis 30 11m, liegt.

8. Verfahren nach einem der Ansprüche 1 bis 5, dadurch gekennzeichnet, daß als heißschmelzflüssiges Medium Polyethylen eingesetzt wird, welches in einem Extruder plastifiziert wird und durch eine Schlitzdüse genau in den Spalt, der durch die für die Beschichtung mit Metall vorgesehene Oberfläche des Fabrikationskörpers und die metallene Schicht auf dem Übertragungsmittel bei der Zusammenführung gebildet wird, zwischenextrudiert wird.

9. Verfahren nach Anspruch 8, dadurch gekennzeichnet, daß das Polyethylen mit einer Schichtdicke im Bereich von 5 bis 30 ₁₁m, bevorzugt von 15 bis 30 µm, zwischenextrudiert wird.

10. Verfahren nach einem der Ansprüche 1 bis 9, dadurch gekennzeichnet, daß die Laminierung des für die Beschichtung vorgesehenen Fabrikationskörpers, insbesondere des flächenförmigen Formkörpers in Bahnform, mit der die metallene Schicht tragenden Übertragungsfolie durch Zusammenführen der Bahnen mittels Walzen, bevorzugt bei erhöhter Temperatur, vorgenommen wird.

11. Verfahren nach Anspruch 10, dadurch gekennzeichnet, daß die Temperaturen, die bei der Laminierung angewendet werden, im Bereich von 80 bis 200_{°}C liegen.

12. Verfahren nach einem der Ansprüche 1 bis 11, dadurch gekennzeichnet, daß nach der Laminierung das Laminat aus Fabrikationskörper, heißschmelzflüssigem Medium, Metallschicht und Übertragungsfolie abgekühlt wird.

13. Verfahren nach Anspruch 12, dadurch gekennzeichnet, daß das Laminat soweit abgekühlt wird, daß das heißschmelzflüssige Medium erstarrt und bevorzugt eine Temperatur unterhalb von 60_{°}C aufweist.

14. Verfahren nach Anspruch 12 oder 13, dadurch gekennzeichnet, daß das Abkühlen durch Anblasen mit Kaltluft oder durch von Kühlmittel durchströmte Kühlwalzen bewirkt wird, bevorzugt durch eine Kombination beider Methoden.

15. Verfahren nach einem der Ansprüche 1 bis 14, dadurch gekennzeichnet, daß unmittelbar nach dem Abkühlen von dem Laminat aus Fabrikationskörper, mittlerweile erstarrtem heißschmelzflüssigem Medium, Metallschicht und Übertragungsfolie die Übertragungsfolie wieder abgezogen wird.

## Claims

1. Transfer metallizing process, in which a metallic layer is applied to a transfer agent (2) and transferred from said transfer agent to a manufactured article by lamination (6, 6') followed by delamination (7, 7'), whereby said transfer agent (2) comprises biaxially draw-oriented and heat-set polypropylene film or polyester film, the polyester film is coated with an easily removable lacquer prior to use; a hot-melt medium (4) is interposed between said metallic layer (3) of the transfer agent and that surface of the manufactured article (1), to which the layer is to be applied; the manufactured article (1) and the transfer agent (2) provided with the metallic layer (3) are united by lamination; and finally the transfer agent (2) is peeled off from the resulting laminate (1, 3,4).

2. The process as claimed in claim 1, wherein the metals employed are selected from the group including gold, silver, copper, nickel, tin, aluminum or mixtures or alloys of at least two of these metals, aluminum being preferred.

3. The process as claimed in claim 1 or 2, wherein the metallic layer has a thickness in the range of 10 to 200 nm, preferably 10 to 100 nm.

4. The process as claimed in any of claims 1 to 3, wherein the manufactured articles are sheet-like shaped articles, in particular in the form of webs, sheets or plates having a rough or smooth surface.

5. The process as claimed in claim 4, wherein the materials for said manufactured articles are selected from the group including paper, cardboard, wood, leather, rubber, and synthetic materials.

6. The process as claimed in any of claims 1 to 5, wherein said hot-melt medium is a hot-melt adhesive which is applied in the liquid state, at elevated temperatures of 70 to 200°C, either onto that surface of the manufactured article which is to be coated with the metallic layer or onto the metallic layer or onto both of said surfaces.

7. The process as claimed in claim 6, wherein said hot-melt adhesive is applied in a layer thickness of 5 to 30 p.m, preferably of 15 to 30 µm.

8. The process as claimed in any of claims 1 to 5, wherein said hot-melt medium is polyethylene which is liquefied in an extruder and is extruded directly into the gap formed between the surface to be coated of the manufactured article and the metallic layer present on the transfer agent when said article and said medium are brought together.

9. The process as claimed in claim 8, wherein the polyethylene is extruded into the gap in a layer thickness of 5 to 30 µm, preferably of 15 to 30 um.

10. The process as claimed in any of claims 1 to 9, wherein the lamination of the manufactured article to be coated, in particular of the sheet-like shaped article in web form, and of the transfer film carrying the metallic layer is effected by bringing together the two webs by means of rollers,, preferably at elevated temperatures.

11. The process as claimed in claim 10, wherein the lamination is performed at temperatures between 80 and 200_{°}C.

12. The process as claimed in any of claims 1 to 11, wherein the laminate comprising the manufactured article, the hot-melt medium, the metallic layer and the transfer film is cooled down following the lamination step.

13. The process as claimed in claim 12, wherein the laminate is cooled down to a temperature where the hot-melt medium solidifies and has a preferred temperature of less than 60°C.

14. The process as claimed in claim 12 or 13, wherein cooling down is performed by blowing in cold air or by means of chilling rollers having a coolant circulated in them, preferably by a combination of the two methods.

15. The process as claimed in any of claims 1 to 14, wherein immediately after cooling the transfer film is peeled off from the laminate constituted by the manufactured article, the solidified hot-melt medium, the metallic layer and the transfer film.

## Revendications

1. Procédé de métallisation par transfert, dans lequel on dépose une couche métallique sur un agent de transfert (2), et on la transfert à partir de celui- ci par stratification (6, 6') suivie de déstratification (7, 7') sur un corps de fabrication, dans lequel on met en oeuvre comme agent de transfert (2) des feuilles de polypropylène ou polyester thermofixées et orientées biaxialement par étirage, on munit la feuille de polyester avant son utilisation d'un vernis facilement détachable, on dépose un milieu liquide fondu à chaud (4) entre la couche métallique (3) de l'agent de transfert et la surface du corps de fabrication (I) prévue pour le revêtement, puis on réunit par stratification le corps de fabrication (I) et l'agent de transfert (2) muni de la couche métallique (3), et dans lequel on retire ensuite l'agent de transfert (2) du stratifié (1, 3, 4).

2. Procédé selon la revendication 1, caractérisé en ce que l'on emploie comme métal l'or, l'argent, le cuivre, le nickel, l'étain, l'aluminium ou des mélanges ou alliages d'au moins un de ces métaux, de préférence l'aluminium.

3. Procédé selon la revendication 1 ou 2, caractérisé en ce que la couche métallique possède une épaisseur comprise entre 10 et 200 nm, de préférence 10 à 100 nm.

4. Procédé selon l'une quelconque des revendications 1 à 3, caractérisé en ce que l'on emploie comme corps de fabrication des corps de formage de forme plate, en particulier ceux sous forme de bandes, de feuilles ou de plaques et qui possèdent une surface lisse ou rugueuse.

5. Procédé selon la revendication 4, caractérisé en ce que les matériaux pouvant constituer les corps de formage sont choisis dans le groupe comprenant le papier, le carton, le bois, le cuir, le caoutchouc et les matières synthétiques.

6. Procédé selon l'une quelconque des revendications 1 à 5, caractérisé en ce que l'on utilise comme milieu liquide fondu à chaud des colles fondues à chaud que l'on dépose à l'état liquide à des températures élevées se situant dans la gamme de 70 à 200_{°}C, soit sur la surface du corps de fabrication prévue pour le revêtement métallique ou sur la couche métallique de l'agent de transfert ou sur les deux.

7. Procédé selon la revendication 6, caractérisé en ce que l'épaisseur de la couche d'enduction avec la colle fondue se situe dans la plage de 5 à 30 wm, de préférence 15 à 30 pm.

8. Procédé selon l'une quelconque des revendications 1 à 5, caractérisé en ce que l'on utilise comme milieu liquide fondu à chaud du polyéthylène, que l'on plastifie dans une extrudeuse et que l'on soumet à une extrusion en sandwich à travers une filière à fente exactement dans la fente qui se forme lors de l'assemblage de la surface du corps de fabrication prévue pour le revêtement métallique et la couche métallique de l'agent de transfert.

9. Procédé selon la revendication 8, caractérisé en ce que l'on soumet à une extrusion en sandwich le polyéthylène sous une épaisseur de couche dans la plage de 5 à 30 _{!}lm, de préférence de 15 à 30 _{!}lm.

10. Procédé selon l'une des revendications 1 à 9, caractérisé en ce que l'on réalise la stratification du corps de fabrication prévu pour le revêtement, en particulier du corps de formage de forme plate en bande, avec la feuille de transfert portant la couche métallique par assemblage des bandes au moyen de rouleaux, de préférence à température élevée.

11. Procédé selon la revendication 10, caractérisé en ce que les températures mises en oeuvre lors de la stratification se situent dans la plage de 80 à 200_{°}C.

12. Procédé selon l'une des revendications 1 à 11, caractérisé en ce qu'après la stratification on refroidit le stratifié formé par le corps de fabrication, le milieu liquide fondu, la couche métallique et la feuille de transfert.

13. Procédé selon la revendication 12, caractérisé en ce que l'on refroidit le stratifié jusqu'à ce que le milieu liquide fondu se solidifie et présente une 'température de préférence en-dessous de 60°C.

14. Procédé selon la revendication 12 ou 13, caractérisé en ce que le refroidissement est effectué par insufflation d'air froid ou au moyen de rouleaux refroidisseurs traversés par un agent de refroidissement, de préférence au moyen d'une combinaison des deux méthodes.

15. Procédé selon l'une des revendications 1 à 14, caractérisé en ce que, immédiatement après le refroidissement, l'on retire la feuille de transfert du stratifié formé par le corps de fabrication, le milieu fondu à chaud qui s'est entretemps solidifié, la couche métallique et la feuille de transfert.
